# EUROPÄISCHE PATENTSCHRIFT

(11) **EP 0 144 036 B1**
(45) Veröffentlichungstag und Bekanntmachung des Hinweises auf die Patenterteilung: **07.03.1990**
(21) Anmeldenummer: 84113995.9
(22) Anmeldetag: 19.11.1984
(51) Int. Cl.: C25F 7/02, C25F 3/16, G21F 9/00

(54) **Verfahren zum Dekontaminieren metallischer Komponenten einer kerntechnischen Anlage**
Process for decontaminating metallic components of a nuclear plant
Procédé de décontamination des composants métalliques d'une installation nucléaire

(30) Priorität: 30.11.1983 DE 3343396
(43) Veröffentlichungstag der Anmeldung: 12.06.1985
(73) Patentinhaber: SIEMENS AKTIENGESELLSCHAFT, 80333 München (DE)
(72) Erfinder: Operschall, Hermann, Dipl.-Ing., D-8560 Lauf (DE); Stamm, Hubert, Dipl.-Ing., D-8500 Nürnberg (DE)

(56) Entgegenhaltungen:
- EP-A- 0 074 463
- DD-A- 59 220
- DD-A- 136 982
- DE-B- 1 192 522
- US-A- 3 007 814
- US-A- 4 190 513
- US-A- 4 401 532
- CHEMICAL ABSTRACTS, Band 96, Nr. 15, 12. April 1982, Seite 530, Zusammenfassung Nr. 112077u, Columbus, Ohio (US); J.T. McVEY et al.: "Tools and equipment: from nuclear waste to reusable items"
- H.W. DETTNER et al.:"Handbuch der Galvanotechnik", Band 1, Teil 1, 1963, Seite 557, Carl Hanser Verlag, München (DE)

## Beschreibung

Die Erfindung betrifft ein Verfahren zum elektrochemischen Dekontaminieren einer metallischen Komponente, die Bestandteil einer kemtechnischen Anlage ist, durch Elektropolieren mit Hilfe von Elektroden und einer Elektrolytflüssigkeit, die eine geringprozentige Säure ist und die in einem saugfähigen Werkstoff gespeichert von dort auf die Komponente aufgebracht wird. Aus der DD-PS 59 220 ist ein Verfahren zum elektrolytischen Beizen, Entrosten und Reinigen einer Metalloberfläche bekannt, wobei ein Elektrolyt zwischen die eine Elektrode bildende Metalloberfläche und eine Gegenelektrode gebracht wird. Um den Elektrolyt zwischen den beiden Elektroden zu halten, ist dort ein saugfähiger Werkstoff angeordnet, der mit dem Elektrolyt getränkt ist. Als Elektrolyt wird eine geringprozentige Schwefelsäure verwendet. Zur Durchführung des Reinigungsverfahrens wird der mit Säure getränkte Werkstoff auf der zu reinigenden Oberfläche angedrückt und gegebenenfalls von einer Position zu einer anderen umgesetzt.

Allein durch das Andrücken erzielt man nicht immer eine vollständige Dekontamination. Außerdem ist die Dekontamination großer Metalloberflächen aufwendig und dauert sehr lange, da die Gegenelektrode mit dem saugfähigen Werkstoff häufig umgesetzt werden muß. In einem Arbeitsgang kann nur eine Fläche behandelt werden, die so groß wie die Grundfläche des saugfähigen Werkstoffes ist.

Ein weiteres Dekontaminations verfahren ist aus der DE-AS-1 192 522 bekannt Dort wird zwischen der zu entseuchenden Metalloberfläche und einer Gegenelektrode ein Elektrolyt in einer Kammer gehalten.

Dazu ist die Gegenelektrode haubenförmig ausgebildet und weist einen elastisch abschließenden Rand auf. Die Elektrolytflüssigkeit wird aus einem Vorratsbehälter über Zuführungs- und Ablaufstutzen an der haubenförmigen Gegenelektrode durch die Kammer hindurchbewegt. Im Elektrolytkreislauf sind Filter angeordnet. Auch beim Einsatz dieses Verfahrens ist zum entseuchen einer großen Oberfläche ein mehrmaliges Umsetzen der Vorrichtung erforderlich, was zu einem hohen Zeitaufwand für die Dekontamination führt.

Der Erfindung liegt die Aufgabe zugrunde, ein Verfahren zum Dekontaminieren metallischer Komponenten einer kemtechnischen Anlage zu entwickeln, bei dem nur geringe Mengen letztlich zu beseitigender Sekundärabfall anfallen. Die Beseitigung der Abfälle soll ausserdem möglichst einfach sein. Darüber hinaus soll das neue Verfahren so auszugestalten sein, daß der Aufwand für die chemische Dekontamination vor allem in bezug auf die radioaktiven Korrosionsprodukte, im wesentlichen also die Gammastrahler ⁵⁸C_{O}, _{60Co}, 51_{Cr}, 54_{Mn}, 65_{Zn}, ¹²⁴Sb und ¹⁴⁴Ce, erheblich verringert ist.

Die Aufgabe wird erfindungsgemäß durch die Merkmale des Anspruches 1 gelöst, wobei Weiterbildungen des erfindungsgemäßen Verfahrens Gegenstand der Ansprüche 2-11 sind.

Durch die Bewegung des Kunststoffschwammes zusammen mit der beweglichen Elektrode auf der zu reinigenden Oberfläche ist auch eine sehr große Oberfläche schnell zu reinigen, da ein Umsetzen der Elektrode nicht erforderlich ist. Darüber hinaus wird durch die Bewegung des Kunststoffschwammes auf der zu dekontaminierenden Oberfläche der Dekontaminationsprozeß intensiviert. Die elektrochemische Behandlung kann durch eine mechanische Behandlung ergänzt werden. Durch die ergänzende mechanische Behandlung kommt man im Vergleich zum Bekannten mit weniger Elektrolytflüssigkeit aus. Die Menge der benötigten Elektrolytflüssigkeit wird noch mehr verringert, indem das Flüssigkeitsvolumen ständig gefiltert und damit gereinigt wird. Man erhält eine weitgehende Konzentration der Aktivitätsträger im Filter. Die Elektrolytflüssigkeit kann daher länger und öfters eingesetzt werden. Der radioaktive Sekundärabfall wird reduziert. Es genügt im wesentlichen, verbrauchte Filter strahlungssicher zu beseitigen. Die Erfindung zeichnet sich darüber hinaus durch gute Dekontaminationsergebnisse aus.

Als Filter sind bei der Verwirklichung der Erfindung Kerzenfilter aus einem säurefesten Material, insbesondere aus Kunststoff, geeignet. Wichtig ist eine möglichst geringe Porenweite, um die in der Elektrolytflüssigkeit gelösten Oxidpartikelchen abscheiden zu können. Die Porenweite sollte höchstens 1,5 µm betragen. Noch günstigere Ergebnisse erhält man mit einem Filter, dessen Porenweite 1,2 µm oder weniger beträgt.

Wegen der ständigen Reinigung kommt man bei der Erfindung mit wenig aggressiven Elektrolytflüssigkeiten aus. Deshalb kommen verschiedene organische oder anorganische Säuren geringer Konzentration in Frage. Man kann auch mit Laugen arbeiten. Der Elektrolytgehalt in einer wäßrigen Lösung braucht nur wenige Gewichtsprozent zu betragen. Besonders geeignet für die Behandlung austenitischer Werkstoffe ist Phosphorsäure mit einer Konzentration von 8 bis 15 Gewichtsprozent, insbesondere 10 Gewichtsprozent.

Zusätzlich zur elektrochemischen Lösung der kontaminierten Oxidschicht auf den metallischen Komponenten kann die Dekontamination vorteilhaft durch eine mechanische Einwirkung verstärkt werden. Dazu kann einmal mit Ultraschall, vorzugsweise im Kilohertz-Bereich, eine Relativbewegung zwischen Elektrolytflüssigkeit und Komponente erzeugt werden. Ferner kann man durch hohen Elektrolytdurchsatz große Strömungsgeschwindigkeiten (> 1 m/s) mit einer erosiven Wirkung an der zu dekontaminierenden Oberfläche erzeugen, insbesondere dadurch, daß man die Strömungsquerschnitte für den Elektrolytdurchsatz als enge Spalten ausbildet. Als weitere Möglichkeit kann die Elektrolytflüssigkeit auch mit Hilfe einer Elektrode längs der Komponente bewegt werden. Dazu ist besonders eine mit einem Wischmittel gefüllte trogförmige Elektrode geeignet. Sie bildet mit der Komponente einen die Elektrolytflüssigkeit begrenzenden Raum. Als Wischmittel und Träger der Elektrolytflüssigkeit wird vorteilhaft ein Kunststoffschwamm aus Polyester oder Polypropylen verwendet. Man kann aber auch mit einer Kunststoffbürste arbeiten, um die mechanische Wirkung zu verbessern, die zu einem Aufbrechen der kontaminierten Oxidschicht beiträgt.

Die zu dekontaminierende Komponente kann in einer Kunststoffwanne behandelt werden, aus der die Elektrolytflüssigkeit in den Filter geführt wird. Dies gilt besonders für den Fall, daß Außenflächen zu dekontaminieren sind, die wegen ihrer Oberflächenform mit einer Elektrode nicht so dicht eingeschlossen werden können, daß praktisch keine Elektrolytflüssigkeit austreten kann. Bei Komponenten mit einem zu dekontaminierenden Hohlraum kann man diesen bis auf einen Auslaß für die Elektrolytflüssigkeit verschließen, so daß die Komponente in bekannter Weise selbst als Behäiter verwendet wird. Es ist aber auch möglich, beides zu kombinieren, um Verunreinigungen durch austretende Elektrolytflüssigkeit zu vermeiden.

Die Größe der trogförmigen Elektroden richtet sich nach der Krümmung der zu behandelnden Oberflächen. Bei schwachen Krümmungen kann man großflächige Elektroden verwenden. Andererseits ist es auch möglich, zur Vergrößerung . der insgesamt wirksamen Elektrodenflächen mehrere Elektroden mit einer gemeinsamen Spannungsquelle und einem gemeinsamen Filter parallel zu betreiben.

Zur näheren Erläuterung der Erfindung wird im folgenden ein Ausführungsbeispiel beschrieben, das in der Figur schematisch dargestellt ist.

Das zu dekontaminierende Rohrstück 1 ist als Anode mit einer Gleichspannungsquelle 2 verbunden. Die Kathode ist als Trog 3 ausgebildet, der einen Schwammkörper 4 aus Polyester umschließt. Die Elektrode 3 ist zu diesem Zweck aus einer Grundplatte 6 mit Kreisquerschnitt und einem diese und den Schwammkörper 4 umschließenden umgebördelten Randstreifen 7 zusammengesetzt, über den der Schwammkörper 4 hinausragt. An der Grundplatte 6 ist ein Griff 8 angebracht, mit dem die Elektrode 3 von Hand längs der Innenfläche des Rohres 1 geführt werden kann, so daß der Schwammkörper 4 auf der Innenfläche 9 des Rohrstückes 1 entlangwischt.

Durch die Grundplatte 6 führt eine Leitung 10, durch die in Richtung der Pfeile 11 als Elektrolytflüssigkeit Phosphorsäure mit einer Konzentration von 10 Gewichtsprozent in einem Kreis umläuft. Der Kreis schließt neben dem Schwammkörper 4 ein Kerzenfilter 12 und eine Elektrolytpumpe 13 sowie eine Kunststoffwanne 14 ein, aus der die aus dem Schwammkörper 4 austretende Elektrolytflüssigkeit abgesaugt wird. Mit Hilfe einer Unterlage 15 ist das Rohrstück 1 über der Kunststoffwanne 14 schräg gelagert, so daß die Elektrolytflüssigkeit einseitig abfließt.

Die Elektrolytflüssigkeit hat eine Temperatur von 25 bis 40 °C, weil sie sich bei der Dekontamination erwärmt. Die Stromflächenbelastung liegt bei etwa 20 Ampere/dm². Behandelt man mit diesen Werten zum Beispiel austenitischen Stahl DIN 1.4550, wobei 10 bis 15 Minuten für eine Fläche von 6 dm² aufgewendet werden, so verringert sich eine vor der Dekontamination vorliegende Strahlenbelastung von mehr als 600 mR/h auf Werte von weniger als 20 mR/h. Die Rohrinnenfläche zeigt sich anschließend metallisch blank. Die dabei abgelöste Oxidschicht ist in der Filterkerze 12 mit einer Porenweite von < 1,2 fJJT1 mit 90 % der Aktivität abgeschieden.

Vor der Wiederverwendung muß das Rohr gespült werden, damit es chemisch neutral ist. Diese Spülung kann viel weniger aufwendig sein, wenn als Elektrolyt eine beim Normalbetrieb des Rohres 1 ohnehin vorhandene Chemikalie, zum Beispiel die in einem Druckwasserreaktor zur Reaktivitätsregelung verwendete Borsäure, eingesetzt wird.

Die Beseitigung der bei der Dekontaminierung anfallenden abgelösten Aktivitätsträger erfolgt bei der Erfindung durch eine Endlagerung der Filterkerze 12 mit bekannten Mitteln. Die Elektrolytflüssigkeit selbst kann für weitere Anwendungen erhalten bleiben.

## Patentansprüche

1. Verfahren zum elektrochemischen Dekontaminieren einer metallischen Komponente, die Bestandteil einer kemtechnischen Anlage ist, durch Elektropolieren mit Hilfe von Elektroden und einer Elektrolytflüssigkeit, die eine geringprozentige Säure ist und die in einem saugfähigen Werkstoff gespeichert von dort auf die Komponente aufgebracht wird, dadurch gekennzeichnet, daß als Elektrolytflüssigkeit eine wäßrige Lösung mit einer Elektrolytkonzentration von höchstens 20 Gew.% verwendet wird, daß die Elektrolytflüssigkeit in einem Kunststoffschwamm aus Polyester oder Polypropylen zusammen mit einer beweglichen Elektrode längs der Komponente, die die andere Elektrode bildet, bewegt wird und daß die Elektrolytflüssigkeit während der Dekontaminationsbehandlung in einem Kreislauf über einen Filter geführt wird.

2. Verfahren nach Anspruch 1, dadurch gekennzeichnet, daß eine Relativbewegung zwischen Elektrolytflüssigkeit und Komponente mit Ultraschall erzeugt wird.

3. Verfahren nach Anspruch 1, dadurch gekennzeichnet, daß eine Relativbewegung zwischen Elektrolytflüssigkeit und Komponente durch eine große Strömungsgeschwindigkeit der Elektrolytflüssigkeit, die größer als 1 m/s ist, erzeugt wird.

4. Verfahren nach einem der Ansprüche 1 bis 3, dadurch gekennzeichnet, daß als Elektrolytflüssigkeit eine wäßrige Lösung von Phosphorsäure mit einer Konzentration von 8 bis 15 Gew.% verwendet wird.

5. Verfahren nach einem der Ansprüche 1 bis 4, dadurch gekennzeichnet, daß ein Filter mit einer Porenweite von 1,5 J.Lm oder weniger verwendet, wird.

6. Verfahren nach einem der Ansprüche 1 bis 5, dadurch gekennzeichnet, daß eine trogförmige Elektrode verwendet wird, die mit dem Kunststoffschwamm gefüllt ist, und daß die Elektrolytflüssigkeit durch den Kunststoffschwamm geführt wird.

7. Verfahren nach Anspruch 6, dadurch gekennzeichnet, daß der Kunststoffschwamm ein feinporiger Kunststoffschwamm aus Polyester oder Polypropylen ist.

8. Verfahren nach Anspruch 6, dadurch gekennzeichnet, daß der Kunststoffschwamm ein saugfähiges Kunststoffvlies aus Polyester oder Polypropylen ist.

9. Verfahren nach einem der Ansprüche 1 bis 8, dadurch gekennzeichnet, daß die Komponente in einer Kunststoffwanne behandelt wird, aus der die Elektrolytflüssigkeit in den Filter geführt wird.

10. Verfahren nach einem der Ansprüche 1 bis 9, dadurch gekennzeichnet, daß eine Komponente mit einem Hohlraum bis auf einen Auslaß für die Elektrolytflüssigkeit verschlossen ist.

11. Verfahren nach einem der Ansprüche 1 bis 10, dadurch gekennzeichnet, daß mehrere Elektroden mit einer gemeinsamen Spannungsquelle und einem gemeinsamen Filter parallel betrieben werden.

## Claims

1. Process for electrochemically decontaminating a metallic component which is a constituent part of a nuclear installation, by electropolishing by means of electrodes and an electrolytic fluid which is a low percentage acid and which is stored in an absorbent material and applied therefrom on to the component, characterised in that an aqueous solution with an electrolyte concentration of a maximum of 20 % by weight is used as the electrolytic fluid, in that the electrolytic fluid is moved in a synthetic sponge made of polyester or polypropylene together with a mobile electrode along the component which forms the other electrode and in that the electrolytic fluid is passed in a circulation via a filter during the decontamination treatment.

2. Process according to claim 1, characterised in that a relative movement between the electrolytic fluid and the component is generated using ultrasonics.

3. Process according to claim 1, characterised in that a relative movement between the electrolytic fluid and the component is produced by a high flow speed of the electrolytic fluid which is greater than 1 m/s.

4. Process according to one of claims 1 to 3, characterised in that an aqueous solution of phosphoric acid with a concentration of 8 to 15 % by weight is used as the electrolytic fluid.

5. Process according to one of claims 1 to 4, characterised in that a filter which has a pore width of 1.5 pm or less is used.

6. Process according to one of claims 1 to 5, characterised in that a trough-shaped electrode is used which is filled with the synthetic sponge, and in that the electrolytic fluid is passed through the synthetic sponge.

7. Process according to claim 6, characterised in that the synthetic sponge is a fine-pore synthetic sponge made of polyester or polypropylene.

8. Process according to claim 6, characterised in that the synthetic sponge is an absorbent synthetic fleece made of polyester or polypropylene.

9. Process according to one of claims 1 to 8, characterised in that the component is treated in a plastic tank from which the electrolytic fluid is passed into the filter.

10. Process according to one of claims 1 to 9, characterised in that a component with a hollow cavity is closed except for an outlet for the electrolytic fluid.

11. Process according to one of claims 1 to 10, characterised in that several electrodes are operated in parallel with a common voltage source and a common filter.

## Revendications

1. Procédé de décontamination électrochimique d'un élément métallique qui fait partie d'une installation de génie nucléaire, par électropolis- sage à l'aide d'électrodes et d'un liquide servant d'électrolyte, qui est un acide à un faible pourcentage et qui est emmagasiné dans un matériau absorbant et de là, déposé sur l'élément, caractérisé en ce qu'il consiste à utiliser comme liquide servant d'électrolyte une solution aqueuse ayant une concentration en électrolyte de 20 % en poids au plus, à déplacer le liquide servant d'électrolyte dans une mousse en matière plastique, en polyester ou en polypropylène, en même temps qu'une électrode mobile, le long de l'élément qui forme l'autre électrode, et à faire passer le liquide servant d'électrolyte en circuit fermé sur un filtre pendant le traitement de décontamination.

2. Procédé suivant la revendication 1, caractérisé en ce qu'il consiste à produire un mouvement relatif entre le liquide servant d'électrolyte et l'élément par des ultrasons.

3. Procédé suivant la revendication 1, caractérisé en ce qu'il consiste à produire un mouvement relatif entre le liquide servant d'électrolyte et l'élément par une grande vitesse d'écoulement du liquide servant d'électrolyte, qui est supérieure à 1 m/s.

4. Procédé suivant l'une des revendications 1 à 3, caractérisé en ce qu'il consiste à utiliser, comme liquide servant d'électrolyte, une solution aqueuse d'acide phosphorique ayant une concentration de 8 à 15 % en poids.

5. Procédé suivant l'une des revendications 1 à 4, caractérisé en ce qu'il consiste à utiliser un filtre ayant une dimension de pores de 1,5 µm, ou inférieure à cette valeur.

6. Procédé suivant l'une des revendications 1 à 5, caractérisé en ce qu'il consiste à utiliser une électrode en forme d'auget, qui est emplie de la mousse en matière plastique, et à faire passer le liquide servant d'électrolyte à travers la mousse de "matière plastique.

7. Procédé suivant la revendication 6, caractérisé en ce que la mousse de matière plastique est une mousse de matière plastique, à pores fins, en polyester ou en polypropylène.

8. Procédé suivant la revendication 6, caractérisé en ce que la mousse de matière plastique est une nappe absorbante de matière plastique, en polyester ou en polypropylène.

9. Procédé suivant l'une des revendications 1 à 8, caractérisé en ce qu'il consiste à traiter l'élément dans une cuve en matière plastique, de laquelle le liquide servant d'électrolyte est envoyé dans le filtre.

10. Procédé suivant l'une des revendications 1 à 9, caractérisé en ce qu'un élément ayant une cavité est fermé à l'exception d'une sortie pour le liquide servant d'électrolyte.

11. Procédé suivant l'une des revendications 1 à 10, caractérisé en ce qu'il consiste à faire fonctionner en parallèle plusieurs électrodes ayant une source de tension commune et un filtre commun.
